# EUROPÄISCHE PATENTSCHRIFT

(11) **EP 0 014 919 B1**
(45) Veröffentlichungstag und Bekanntmachung des Hinweises auf die Patenterteilung: **22.02.1984**
(21) Anmeldenummer: 80100650.3
(22) Anmeldetag: 08.02.1980
(51) Int. Cl.: D06B 3/28

(54) **Verfahren zum Behandeln von Textilgut in Jet-Färbeanlagen**
Method for treating textiles in jet-dyeing devices
Procédé de traitement de matières textiles dans des machines de teinture par jets

(30) Priorität: 17.02.1979 DE 2906161; 30.03.1979 DE 2912768
(43) Veröffentlichungstag der Anmeldung: 03.09.1980
(73) Patentinhaber: HOECHST AKTIENGESELLSCHAFT, 65926 Frankfurt am Main (DE)
(72) Erfinder: von der Eltz, Hans-Ulrich, Dr., D-6000 Frankfurt am Main 50 (DE); Reuther, Albert, D-6232 Bad Soden am Taunus (DE)

## Beschreibung

Die vorliegende Erfindung betrifft ein Verfahren zum Behandeln von strangförmigem Textilgut aus natürlichen oder synthetischen Fasern oder aus Mischungen solcher Fasern, mit gasförmigen und/oder flüssigen Behandlungsmitteln in Jet-Färbeanlagen, wobei man das zu behandelnde Textilgut in einen druckdicht verschließbaren Behälter einbringt, dort in Endlosform in Umlauf setzt sowie zumindest für die Dauer der Behandlungsoperation dabei hält, währenddessen das Behandlungsmittel gleichsinnig umgewälzt wird und so gleichzeitig auf das Textilgut zur Einwirkung gelangt, und wobei anstelle durch die alleinige Zirkulation einer mit dem Textilgut in Kontakt sowie gegebenenfalls im Zustand der Ausziehphase befindlichen Behandlungsflüssigkeit der Warenvorschub teilweise mittels der Antriebsenergie eines strömenden Gases erfolgt. Ein solches Verfahren ist aus der FR-A-2 214 248 bekannt.

Verfahren zum Behandeln von strangförmigem Textilgut sind in der Textilindustrie hinlänglich bekannt. Hauptmerkmal dieser Arbeitstechnik ist, daß man die Behandlungsflotte in dem Färbeapparat in Zirkulation bringt, und zwar derart, daß sie über eine oder mehrere Düsen auf das zu einem Strang zusammengefaßte und an den Düsen vorbeigeführte Textilgut tangential aufgepreßt wird und so mittels ihrer kinetischen Energie den Strang ebenfalls in Bewegung versetzt. Es resultiert ein Umlauf des Stranges, ähnlich wie bei einer Haspelkufe, jedoch wird hier die Warenbewegung nicht durch den Haspelzug, sondern durch die Flottenzirkulation und den in den Düsen erzeugten Flottendruck bewirkt.

Die FR-A-2 390 533 betrifft nunmehr ein Verfahren vom obengenannten Typ (hydraulischer Warentransport) zum Ausziehfärben von Fasermaterial mit heißfixierbaren Farbstoffen unter isothermischen Bedingungen, gemäß dem die in den geschlossenen Färbebehälter eingedrückte heiße Färbeflotte schon im Verlauf der Flotteneinfüllphase teilweise den Transport des Textilstranges übernimmt. Entsprechend diesem Stand der Technik wird die Ware zunächst im geschlossenen Jet mit Dampf vorgeheizt. Dabei ruht die Ware oder sie wird mittels der in verschiedenen Jetfärbemaschinen vorhandenen Antriebswalze oder Haspel bewegt. Keinesfalls aber geschieht der Warenantrieb mit dem zum Erhitzen in den Jet eingeblasenen Dampf. Erst wenn die Flotte vom Ansatzgefäß in den Jet überführt wird, übernimmt dieselbe teilweise mit den Warenvorschub über die Düse, solange bis genügend Behandlungsflüssigkeit im Kreislauf vorhanden ist, daß sie allein durch die Zirkulation den Warenantrieb bewerkstelligen kann. Entsprechend den Aussagen in der vorliegenden FR-A-2 390 533 ist also der Warenantrieb immer auf die Antriebshaspel oder - während der eigentlichen Färbeoperation - an das Vorhandensein von Flotte im Jet angewiesen.

Ebenfalls unter Einsatz einer Jet-Färbevorrichtung ist ein Verfahren zur Naßbehandlung von in Endlosform umlaufenden Fasermaterialien bei niedrigem Flottenverhältnis in der DE-A1-26 59 086 beschrieben, gemäß dem der Antrieb zur Fortbewegung des Textilgutes durch eine Heberolle (Haspel, Walze) sowie durch die Wirkung von Saugzug zustande kommt, wobei die Saugwirkung von einer Jetdüse besorgt wird, welche den Warenstrang umfaßt und von außen her mit einem Flüssigkeitsstrahl von rezirkulierender Behandlungsflotte (in Richtung des Warenlaufes) besprüht. Zusätzlich läßt man über eine weitere separate Düse einen Gasstrom auf das umgewälzte System Ware/Flotte einwirken, um die ein schaumbildendes Mittel enthaltende Flüssigkeit zum Schäumen zu bringen. Man erwartet davon eine bessere Verteilung der Flüssigkeit im Warenstrang. Diese Maßnahme hat aber auch zur Folge, daß sich das Inertgas mit der rezirkulierenden Flotte vermischt und so zusätzliche Saugwirkung auf den Warenstrang ausübt. Unter den gegebenen Umständen kann somit keine Rede davon sein, daß der Gasstrom den Warenantrieb zuwege bringt. Für den Warentransport ist hier vielmehr das Zusammenwirken von Heberolle sowie die von Inertgas und Flotte erzeugte Saugwirkung ausschlaggebend.

Bei allen diesen bekannten Behandlungsverfahren unter Einsatz des Färbejets ist der Transport des Textilgutes durch die Einwirkungszone an das Vorhandensein von Behandlungsflüssigkeit (Flotte) gebunden, d.h. auch das Einbringen es Textilgutes in den Apparat selbst, welches gleichfalls über die Düsen erfolgt, setzt die Anwesenheit von Flüssigkeit in der Anlage voraus. In gewissen Fällen, besonders wenn eine Warenvorbehandlung bereits in kontinuierlicher Arbeitsweise erfolgt ist oder aus Rationalisierungsgründen auf eine solche Vorbehandlung vollständig verzichtet wird, besteht in der Färbereipraxis jedoch das Bedürfnis, das strangförmige Textilgut in eine Düsen-Färbeanlage ohne Verwendung eines flüssigen Behandlungsbades einzubringen.

Einen gewissen Schritt weiter in diese Richtung geht wohl das aus der FR-A-2214248 bekannte Verfahren, bei dem man den Warenvorschub für den Warenumlauf mittels der Antriebsenergie eines inerten Gases vornimmt. Hierbei wird so wenig Flotte verwendet, daß diese gar nicht mehr zur Warenbeförderung herangezogen werden kann, weil ihre Menge dazu nicht ausreicht. Diese Arbeitstechnik bringt die gesamte Behandlungsflotte durch Zudosieren zum antreibenden, kalten Inertgasstrom auf das Behandlungsgut. Ein vollkommen trockenes Beschicken des Jets mit dem Fasermaterial ist aber auf diese Weise auch noch nicht erreichbar.

Ebenso wird es bei der Durchführung von vielen Färbe- und anderen Behandlungsprozessen in Jet-Färbeanlagen als nachteilig empfunden, daß der Warenlauf während des Ablassens der Behandlungsflotte und des Wiedereinfüllens von einer weiteren Flotte, d.h. bei jedem Badwechsel, wenn auch nur kurzzeitig, unterbrochen werden oder lediglich mit rein mechanischen Mitteln (Haspeln, Walzen) aufrechterhalten bleiben muß. Darüber hinaus wird eine Beein-trächtigung der Leistungsfähigkeit solcher bekannter Verfahrensweisen auch darin erblickt, daß das Befüllen des Färbjets mit der Vorbehandlungsflotte samt gleichzeitigem Wareneinzug sowie das nachherige Aufheizen des Textilgutes mittels Dampf auf Färbetemperatur separate Arbeitsschritte erfordern.

Schließlich kann bei allen diesen bekannten Verfahren das Aufheizen der Ware naturgemäß nur über die Flotte selbst erfolgen.

Der vorliegenden Erfindung liegt somit die Aufgabe zugrunde, bei nicht oder nur unzureichend mit Behandlungsflüssigkeit gefüllten Jet-Anlagen den Warentransport in die bzw. innerhalb der Anlage zu ermöglichen. Ein derartiger Fall ist bei Naßbehandlungsoperationen insbesondere dann aktuell, wenn ein sehr kurzes Flottenverhältnis angestrebt wird.

Diese Aufgabe wird erfindungsgemäß dadurch gelöst, daß man bei dem eingangs erwähnten Verfahren zumindest während eines wesentlichen Teils der gesamten Behandlungsdauer, jedenfalls im Beschickungs-/Vorbehandlungsstadium und während Flottenwechseln von unterschiedlichen flüssigen Behandlungsmitteln, die kinetische Energie, welche beim Auftreffen des aus einer Düse bzw. einer DüsenKombination unter Überdruck austretenden Gases tangential in Fortbewegungsrichtung auf das Textilgut übertragen wird, wenigstens zu einem wesentlichen Teil zum Transport des Warenstranges in bzw. durch die Anlage benutzt, wobei dieses Gas erhitzt ist und aufgrund seiner Temperatur Affinität zwischen dem Behandlungsmittel und dem Textilgut bewirkt und aufrecht erhält.

Entsprechend dem Prinzip der vorliegenden Erfindung, einen Gasstrom als Antriebsmittel für das strangförmige Textilgut einzusetzen, werden überraschenderweise die Schwierigkeiten überwunden, welche sich beim Warentransport allein mittels einer Flüssigkeit ergeben. Zweckmäßig sowie im Einklang mit der jeweils getätigten Verfahrensmaßnahme findet die Fortbewegung des Textilgutes allein durch Gas in den flottenfreien Arbeitsphasen und durch Flotte und/oder Gas in den Flottenbenützenden (geflutet) Phasen statt, wobei sich sogar ein stufenloser übergang von einer Antriebsart in die andere realisieren läßt.

Durch die erfindungsgemäße Bedüsung des Warenstranges mit Gas in Jet-Färbeanlagen ist es nunmehr möglich, das Beschicken der Anlage mit dem Textilgut auch ohne Flüssigkeit, d.h. ohne die Mitwirkung eines Vorbehandlungsbades bei leerer Jet-Anlage, durchzuführen. Für die Anwendung nach dem neuen Verfahren kann das zu behandelnde Fasermaterial somit in trockenem oder feuchtem Zustand vorliegen. Als erhitztes Gas wird in vielen Fällen vorteilhaft strömender Wasserdampf benutzt, wodurch gleichzeitig mit dem Beschicken des Färbebehälters eine Entlüftung desselben sowie auch eine gleichmäßige und schnelle Aufheizung von Textilgut und der Düsen-Stückfärbe-Anlage entsprechend der Dampftemperatur erfolgt. Die nachfolgenden Behandlungen in den flüssigen Medien können dann isotherm erfolgen, indem man die Behandlungsflotten bei der Temperatur des aufgewärmten Textilmaterials einbringt. Eine unnötige Abkühlung bei den Zwischenstufen der einzelnen Verfahrensschritte kann so vermieden, ein notwendiges Wiederaufheizen umgangen werden.

Eine besonders wertvolle Anwendungsmöglichkeit des erfindungsgemäßen Verfahrens betrifft das Aufbringen heißfixierbarer Farbstoffe entsprechend der Ausziehmethode und besteht darin, daß man das zu färbende Textilgut entweder nach erfolgtem Einbringen in einen Färbebehälter oder nach einer vorherigen, mit dem Beschickungsvorgang beim Einbringen des Textilgutes in den Färbebehälter kombinierten Vorbehandlung durch Bedampfen entlüftet sowie - nach Verschluß dieses Behälters gegenüber der umgebenden Atmosphäre - durch den Dampf auf etwa Färbetemperatur aufheizt, sodann die gesamte Färbeflotte bei etwa Färbetemperatur sowie unter Zuhilfenahme von auf die Flotte einwirkenden Überdruck in den geschlossenen sowie mit Dampf gefüllten Färbebehälter einfüllt und damit in Kontakt mit dem Textilgut bringt, und schließlich die Umwälzung der Färbeflotte sowie den Umlauf des Textilgutes unter isothermischen Bedingungen durchführt. Durch teilweises oder vollständiges Betrieben der Jetdüse(n) mit erhitztem Gas, in der Regel Dampf, ist es somit möglich, auch Stückfärbungen gemäß dem sogenannten Rapidcolor-Prinzip zu erzeugen.

In anderen Fällen kann Luft oder, wo der in ihr enthaltene Sauerstoff stören sollte, Stickstoff als erhitztes Treibgas zum Ingangsetzen bzw. -halten des Warenlaufes verwendet werden.

Nach Beendigung des Füllvorgangs des Färbebehälters mit Behandlungsflotte kann nunmehr die Fortbewegung des Textilgutes sowohl mit Behandlungsflotte als auch mit dem Gasstrom weitergeführt werden. Im allgemeinen wird bei dem erfindungsgemäßen Verfahren im Verlauf der Naßbehandlungsoperation eine Förderung des Warentransports mittels Gasstrom und durch die Flottenzirkulation mittels einer Umwälzpumpe erfolgen. Neben einer solchen zusätzlichen oder alleinigen Bedüsung des strangförmigen Textilgutes mit Gas ist es möglich, den Warenumlauf in der Jet-Anlage gleichzeitig durch eine angetriebene Walze oder ein Walzensystem mechanisch zu unterstützen.

Aufgrund der vorstehend erläuterten Maßnahmen sowie auch durch besondere Vorkehrungen, die eine Verbesserung der Gleiteigenschaften des Textilmaterials am Behälterboden gewährleisten, ist es erfindungsgemäß nunmehr möglich, den Behandlungsprozeß in sehr kurzem Flottenverhältnis vorzunehmen.

Eine erhöhte Gleitfähigkeit des Färbegutes wird durch Führung des Textilmaterials über eine oberhalb der Behältergrundfläche parallel in Warenlaufrichtung angeordnete Vielzahl von Rundstäben, Mehrkantstäben oder lattenförmigen Profilen, erreicht.

Die glatte Oberflächen-Beschaffenheit genannter Gleitvorrichtungen, hergestellt aus hitzebeständigem synthetischem Material, vorzugsweise Polytetrafluoräthylen, fördert eine gleichmäßige Verteilung der in den Speicher eintretenden Ware und deren Weitertransport und verhindert somit eine örtlich unerwünschte Verdichtung des Textilmaterials. Hierbei kann der äußere Durchmesser der Profile 0,5 bis 5 cm, vorteilhaft 1,5 bis 3 cm, betragen. Die Anordnung der beschriebenen Gleitvorrichtung wird im allgemeinen 1 bis 10 cm oberhalb der Grundfläche des Färbebehälters vorgenommen, wobei diese Distanz jedoch für die Durchführung des erfindungsgemäßen Verfahrens unerheblich ist.

Der seitliche Abstand der Stäbe bzw. Profile untereinander wird derartig gewählt, daß je nach Beschaffenheit des strangförmigen Textilgutes eine sichere Warenführung erfolgt. Er beträgt zweckdienlich 1 bis 3 cm und kann den Erfordernissen angepaßt werden.

Die Vorkehrungen entsprechend dem erfindungsgemäßen Verfahren erlauben fernerhin das Ablassen und Wiederauffüllen des Behandlungsbades unter isothermischen als auch - wenn nicht erforderlich - nicht isothermischen Bedingungen bei Temperaturen unterhalb oder oberhalb 100°C bei gleichzeitigem weiteren Materialumlauf durch Transport des Textilgutes mittels Gasströmung. Auch diese Maßnahme führt zu einer erheblichen Abkürzung der Gesamtbehandlungszeit. Unerwünschte Warenstillstände werden vermieden.

Darüber hinaus ist man durch eine solche Prozeßführung erstmalig in der Lage, mehrere Heißbehandlungsschritte, gegebenenfalls sogar unter Hochtemperatur-Bedingungen, ohne Stillstand der Ware und ohne zwischenzeitliches Abkühlen des Textilmaterials hintereinaner durchzuführen. Dadurch ist es möglich, bei den Zwischenstufen des Verfahrens den Warentransport ohne Flotte und ohne Wärmeverluste fortzusetzen. Zweckmäßig wird in einem derartigen Fall der Warentransport entsprechend den unterschiedlichen Verfahrenstufen wahlweise durch Gas-und/oder Flüssigkeitsströmung geschehen. Besonders vorteilhaft wirkt sich diese Variante beispielsweise bei Alkalisierungsprozessen von Textilgut aus Polyesterfasern- bzw. -fäden und anschließender Farbbehandlung aus.

Ein weiterer Vorteil der neuen Artbeitsweise ergibt sich bei Färbeprozessen von Webwaren, die texturierte Polyesterfäden enthalten, wobei durch optimale Schrumpfauslösung die Gefahr von Falten- und Bruchbildung entscheidend verringert wird. Die Vorzüge sind verfahrensgemäß auch dann noch gegeben, wenn die nachfolgende Behandlung nach dem ersten Behandlungsbad nicht isotherm erfolgt.

Die dem Fachmann geläufigen Begriffe Jet-Färbeanlage, Färbeapparat usw. sollen im Rahmen des erfindungsgemäßen Verfahrens so verstanden werden, daß mit den betreffenden Vorrichtungen auch solche Behandlungsoperationen für die Veredelung des Textilmaterials durchgeführt werden können, wo man anstelle von Farbstoffen andere permanent auf der Ware zurückbleibende Ausrüstungsmittel aufbringt. Aber auch Prozesse, die lediglich der Warenvorbereitung oder der Nachbehandlung dienen, vornehmlich also auch Waschprozesse, lassen sich nach dem neuen Prinzip vornehmen.

Die nachfolgenden Beispiele sollen nur die Möglichkeiten, die das neue Verfahren bietet aufzeigen, ohne es in irgendeiner Weise einzuschränken.

### Beispiel 1

In eine Düsen-Färbeanlage bekannter Bauart läßt man trockene Strickware aus texturiertem PolyesterfaserMaterial in Strangform einlaufen, wobei der Warentransport durch einen Dampfstrom aus dem Düsensystem bei einem eingestellten Dampfdruck von 1,5 bar Uberdruck (etwa 128°C) und mechanische Unterstützung durch eine angetriebene Walze erfolgt.

Nach Beendigung des Beschickungsvorganges wird das Fasermaterial derartig zusammengenäht, daß ein endloser Warenstrang entsteht. Man verschließt sodann die Eingangsöffnung des Färbejets und versetzt unter Verwendung von weiterem Dampfstrom (Bedingungen wie oben) das Textilgut erneut un Umlauf. Das im unteren Teil des Färbebehälters anfallende Kondensat wird abgelassen und zur weiteren Verwendung aufgefangen. Durch die Einwirkung des Dampfes erhöht sich die Warentemperatur des umlaufenden Textilmaterials auf etwa die des eingedrückten Dampfes und der Färbebehälter selbst füllt sich mit Dampf von gleicher Temperatur.

Nach dieser, 10 Minuten dauernden, Behandlung zum Aufheizen des Textilgutes läßt man mit Unterstützung von Preßluft eine etwa 130°C heiße, wäßrige Färbeflotte, die - bezogen auf das Gweicht der Ware - 0,25% des Dispersionsfarbstoffes der Formel in Form einer wäßrigen Dispersion enthält und die auf einen pH-Wert von etwa 4,5 eingestellt ist, aus einem geschlossenen Ansatzgefäß über die Düsen gegen den vorhandenen Dampfdruck (Kondensation) in den Färbebehälter einströmen.

Durch die einströmende Flotte wird der Transport des Warenstranges fortgesetzt und nach Abschluß des Füllvorganges durch Flottenumwälzung mittels der Zirkulationspumpe weitergeführt Während dieser Behandlungsphase wird die Dampfeinleitung gedrosselt. Mit der eingepreßten Flotte wird nun bei zügiger Umwälzung das im Umlauf befindliche Textilgut bei einem Flottenverhältnis von 1:5,5 während 20 Minuten bei etwa 130°C gefärbt.

Danach wird die Flotte über den HT-Ablauf abgelassen. Dabei wird der Weitertransport des Textilgutes entsprechend der fortschreitenden Entleerung des Färbeapparetes immer mehr wieder vom Dampf der Düsen übernommen. Ohne Warenstillstand wird sodann die etwa 105°C heiße erste Spülflotte in die Anlage eingebracht. Daraufhin wird die Dampfzufuhr zu den Düsen abgestellt. Der Warentransport erfolgt nunmehr allein über die sich abkühlende Flotte. Bei etwa 80°C werden die üblicherweise verwendeten Mengen Natronlauge, Hydrosulfic und Hilfsmittel zur Durchführung der reduktiven Reinigung in das Bad eingeschleust. Nach etwa 10 Minuten Laufzeit unter diesen Bedingungen wird diese Flotte wieder abgelassen und die Nachbehandlung wird durch. Spülen mit warmem (ca. 50°C) und kaltem Wasser beendet.

Es resultiert eine vollkommen egale Rotfärbung auf der Strickware.

### Beispiel 2

In eine Düsen-Färbeanlage läßt man 70 kg trockenen Baumwolltrikot in Strangform einlaufen, wobei der Warentransport durch einen Dampfstrom aus dem Düsensystem bei einem eingestellten Dampfdruck von 1 bar Überdruck (etwa 120°C) und gleichzeitig durch die ebenfalls durch die Düsen zulaufende Behandlungsflotte erfolgt. Diese erwärmt sich dabei auf 30°C und benetzt durch die mechanische Wirkung von Dampf und Wasserströmung das Farbgut.

Nach Beendigung des Beschickungsvorganges wird die Strömung durch die Düsen unterbrochen und das Gewirk derartig zusammengenäht, daß ein endloser Warenstrang entsteht. Durch kurzzeitiges Betreiben der Düsen allein mit Dampf wird die Jet-Anlage daraufhin entlüftet. Man verschließt sodann die Eingangsöffnung des Fäbejets und versetzt unter Verwendung von weiterem Dampfstrom (Bedingungen wie oben) und Zirkulation der Behandlungsflotte das Textilgut erneut in Umlauf, bis die Temperatur der Flotte 60°C erreicht hat.

Während dieses Vorganges setzt man der wäßrigen Flotte in der angegebenen Reihenfolge

1 g/I eines Sequestriermittels auf Basis Äthylendiamintetraessigsaurem Natrium,
20 cm³/1 Natronlauge 32,5%ig und
2,5 g/I Natriumdithionit

zu und läßt das Vorbehandlungsbad anschließend 5 Minuten zur Verteilung der Substanzen zirkulieren. Dann werden - bezogen auf das Gewicht der trockenen Ware - 3% des Farbstoffes Vat Orange 7 (C.I. Nr. 71105), in etwas Wasser von 40°C aufgeschlämmt, in den Färbejet eingebracht.

Mit der in dieser Weise zubereiteten Flotte färbt man das Fasergut 30 Minuten bei 60°C, wobei der Warentransport ausschließlich durch die zirkulierende Flotte erfolgt.

Nach Ablauf der Färbezeit wird die Flotte abgelassen, wobei - entsprechend der Entleerung des Apparates - Dampf aus den Förderdüsen die weitere Beförderung des Textilmaterials übernimmt. Durch Zulauf von kaltem Wasser wird dann die so gefärbte Ware gespült. Das Spülen erfolgt also übergangslos und ohne Warenstillstand.

Der Warentransport mittels Dampf wird solange aufrechterhalten, bis genügend Wasser im Apparat vorhanden ist und dieses allein diese Funktion übernehmen kann. Sobald dies der Fall ist, wird die Dampfzufuhr zu den Düsen abgestellt.

Das Spülwasser hat inzwischen eine Temperatur von 30°C erreicht. Die erzeugte Färbung wird nun durch weiteren Zulauf von kaltem Wasser im Überlauf klar gespült. Danach wird die Wasserzufuhr zum Färbejet abgestellt, das im Apparat befindliche Wasser auf 30°C erwärmt und durch Zusatz von 2 cm³/1 Wasserstoffperoxid 33%ig während einer Behandlung von 10 Minuten wird die auf die Paser applizierte Leukoverbindung zum Küpenfarbstoff oxidiert. Danach wird die Färbung abermals ohne Warenstillstand durch Zufuhr von kaltem Wasser im Überlauf fertig gespült.

Nach dem Trocknen erhält man eine egale Orangefärbung des Trikots. Die hier durchgeführte Färbeoperation zeichnet sich durch folgende Vorteile aus: Durch das nahtlose von einem Färbeschritt zum anderen werden infolge der erfindungsgemäßen Maßnahmen 20-30 Minuten Färbezeit gespart. Der Hydrosulfitverbrauch ist gegenüber den herkömmlichen Methoden um ca. 10% erniedrigt.

## Patentansprüche

1. Verfahren zum Behandeln von strangförmigem Textilgut aus natürlichen oder synthetischen Fasern oder aus Mischungen solcher Fasern, mit gasförmigen und/oder flüssigen Behandlungsmitteln in Jet-Färbeanlagen, wobei man das zu behandelnde Textilgut in einen druckdicht verschließbaren Behälter einbringt, dort in Endlosform in Umlauf setzt sowie zumindest für die Dauer der Behandlungsoperation dabei hält, währenddessen das Behandlungsmittel gleichsinnig umgewälzt wird und so gleichzeitig auf das Textilgut zur Einwirkung gelangt, und wobei anstelle durch die alleinige Zirkulation einer mit dem Textilgut in Kontakt sowie gegebenenfalls im Zustand der Ausziehphase befindlichen Behandlungsflüssigkeit der Warenvorschub teilweise mittels der Antriebsenergie eines strömenden Gases erfolgt, dadurch gekennzeichnet, daß man zumindest während eines wesentlichen Teils der gesamten behandlungsdauer, jedenfalls im Beschickungs-/Vorbehandlungsstadium und während Flottenwechseln von unterschiedlichen flüssigen Behandlungsmitteln, die kinetische Energie, welche beim Auftreffen des aus einer Düse bzw. einer Düsen-Kombination unter Überdruck austretenden Gases tangential in Fortbewegungsrichtung auf das Textilgut übertragen wird, wenigstens zu einem wesentlichen Teil zum Transport des Warenstranges in bzw. durch die Anlage benutzt, wobei dieses Gas erhitzt ist und aufgrund seiner Temperatur Affinität zwischen dem Behandlungsmittel und dem Textilgut bewirkt und aufrecht erhält.

2. Verfahren nach Anspruch 1, dadurch gekennzeichnet, daß man den Warentransport mittels Gasstrom durch eine angetriebene Walze oder ein Walzensystem mechanisch unterstützt.

3. Verfahren nach Anspruch 1 oder 2, dadurch gekennzeichnet, daß man den Warentransport mittels Gasstrom durch die Zirkulation eines flüssigen Behandlungsmittels strömungstechnisch unterstützt.

4. Verfahren nach Anspruch 1 oder 2, dadurch gekennzeichnet, daß man den Warentransport mittels Gasstrom während des Ablassens und Wiedereinfüllens eines flüssigen Behandlungsmittels forsetzt.

5. Verfahren nach Ansprüchen 1 bis 4, dadurch gekennzeichnet, daß der Warentransport - aufeinanderfolgend von einer unterschiedlichen Behandlungsstufe zur nächsten - wahlweise durch Gas- und/oder Flüssigkeitsströmung erfolgt.

6. Verfahren nach Ansprüchen 1 bis 5, dadurch gekennzeichnet, daß man als unter Überdruck ausströmendes Gas Luft oder Stickstoff verwendet.

7. Verfahren nach Ansprüchen 1 bis 5, dadurch gekennzeichnet, daß man als unter Überdruck ausströmendes Gas Wasserdampf verwendet.

8. Verfahren nach Anspruch 7, dadurch gekennzeichnet, daß man Wasserdampf zur gleichzeitigen Entlüftung von Textilgut und Behandlungsbehälter sowie zu deren Aufheizung auf etwa die Temperatur einer nachfolgenden Naßbehandiungsoperation verwendet.

9. Verfahren nach Anspruch 7 oder 8, dadurch gekennzeichnet, daß man Wasserdampf von etwa der gleichen Temperatur wie die einer nachfolgenden Naßbehandlungsoperation verwendet.

10. Verfahren nach Ansprüchen 7 bis 9, dadurch gekennzeichnet, daß im Anschluß an die Dampfeinwirkung auf das Textilgut eine isothermische Färbeoperation entsprechend der Ausziehfärbetechnik erfolgt.

11. Verfahren nach Ansprüchen 7 bis 10 dadurch gekennzeichnet, daß man, zum Färben nach der Ausziehmethode unter Einsatz einer Färbeflotte als flüssiges Behandlungsmittel enthaltend für den betreffenden Fasertyp geeignete, heißfixierbare Farbstoffe, das zu färbende Textilgut entweder nach erfolgtem Einbringen in einen Färbebehälter oder nach einer vorherigen, mit dem Beschickungsvorgang beim Einbringen des Textilgutes in den Färbebehälter kombinierten Vorbehandlung durch Bedampfen entlüftet sowie - nach Verschluß dieses Behälters gegenüber der umgebenden Atmosphäre - durch den Dampf auf etwa Färbetemperatur aufheizt, sodann die gesamte Färbeflotte bei etwa Färbetemperatur sowie unter Zuhilfenahme von auf die Flotte einwirkenden Überdurck zügig in den geschlossenen sowie mit Dampf gefüllten Färbebehälter einfüllt und damit in Kontakt mit dem Textilgut bringt, und schließlich die Umwälzung der Färbeflotte sowie den Umlauf des Textilgutes unter isothermischen Bedingungen bei dem sich einstellenden Druck durchführt.

12. Verfahren nach Ansprüchen 1 bis 11, dadurch gekennzeichnet, daß man mit Hilfe von gasförmigen und/oder flüssigen Behandlungsmitteln mehrere Heißbehandlungsoperationen hintereinander ohne Stillstand und Abkülung des Textilgutes unter isothermischen Bedingungen durchführt.

## Revendications

1. Procédé pour traiter une matière textile en boyau constituée de fibres naturelles ou synthétiques, ou de mélanges de telles fibres, par des produits gazeux et/ou liquides dans des appareils dits "à jet", procédé selon lequel on introduit la matière textile à traiter dans un récipient pouvant être fermé hermétiquement et on y fait circuler ladite matière textile, sous une forme sans fin, pendant au moins la durée de l'opération de traitement, cependant qu'on fait circuler le bain de traitement dans le même sens et qu'on le fait ainsi agir en même temps sur la matière textile, et selon lequel l'avancement de la marchandise est assuré non plus seulement par la circulation d'un liquide de traitement se trouvant en contact avec la matière textile et éventuellement dans l'état de la phase d'épuisement mais encore, en partie, par l'énergie motrice d'un courant gazeux, ce procédé étant caractérisé en ce que, au moins pendant une grande partie de la durée totale du traitement, en tout cas au cours du stade de garnissage/pré-traitement et au cours du changement de bain, c'est-à-dire du remplacement d'un agent de traitement liquide par un autre, l'énergie cinétique qui est cédée à la matière textile lors de la recontre du gaz sortant sous pression d'une buse, ou d'un ensemble de buses, tangentiellement à la direction du déplacement, sert, au moins en grande partie, à l'amenée et au transport du boyau dans l'appareil, ce gaz étant chauffé et provoquant et maintenant, en raison de sa température, une affinité entre l'agent de traitement et la matière textile.

2. Procédé selon la revendication 1, caractérisé en ce que le transport de la marchandise par le courant gazeux est assisté mécaniquement par un rouleau commandé ou un système de rouleaux.

3. Procédé selon l'une des revendications 1 et 2, caractérisé en ce que le transport de la marchandise par le courant gazeux est assisté hydrodynamiquement par la circulation d'un agent de traitement liquide.

4. Procédé selon l'une des revendications 1 et 2, caractérisé en ce que le transport de la marchandise par le courant gazeux est poursuivi au cours de la vidange et du regarnissage par un agent de traitement liquide.

5. Procédé selon l'une quelconque des revendications 1 à 4, caractérisé en ce que le transport de la marchandise, lorsqu'on passe d'une étape de traitement à la suivante, est assuré, au choix, par un écoulement de gaz et/ou un écoulement de liquide.

6. Procédé selon l'une quelconque des revendications 1 à 5, caractérisé en ce qu'on utilise, comme gaz s'écoulant sous pression, de l'air ou de l'azote.

7. Procédé selon l'une quelconque des revendications 1 à 5, caractérisé en ce qu'on utilise de la vapeur d'eau comme gaz s'écoulant sous pression.

8. Procédé selon la revendication 7, caractérisé en ce qu'on utilise de la vapeur d'eau pour désaérer en même temps la matière textile et le récipient de traitement ainsi que pour les chauffer à une température à peu près égale à celle de l'opération de traitement humide qui suit.

9. Procédé selon l'une des revendications 7 et 8, caractérisé en ce qu'on utilise de la vapeur d'eau qui est à une température à peu près égale à celle de l'opération de traitement humide qui suit.

10. Procédé selon l'une quelconque des revendications 7 à 9, caractérisé en ce que, après avoir fait agir la vapeur sur la matière textile, on effectue une opération de teinture isothermique correspondant à la technique de teinture d'épuisement.

11. Procédé selon l'une quelconque des revendications 7 à 10, caractérisé en ce que, pour teindre par la méthode d'épuisement en utilisant, comme agent de traitement liquide, un bain de teinture renfermant des colorants fixables à chaud qui conveiennent pour le type de fibres à traiter, on désaère par vaporisage la matière textile à teindre, soit après son introduction dans un récipient de teinture, soit après un pré-traitement combiné avec l'opération de garnissage lors de l'introduction de la matière textile dans le récipient de teinture, et, après fermeture du récipient pour isoler son intérieur de l'atmosphère environnante, on chauffe ladite matière textile par la vapeur à une température voisine de la température de teinture, puis on introduit la totalité du bain de teinture, à une température voisine de la température de teinture et à l'aide d'une surpression agissant sur le bain, dans le récipient de teinture fermé et rempli de vapeur, et on met ainsi le bain en contact avec la matière textile, et enfin on fait circuler le bain de teinture ainsi que la matière textile dans des conditions isothermiques sous la pression qui s'établit.

12. Procédé selon l'une quelconque des revendications 1 à 11, caractérisé en ce qu'on effectue successivement plusieurs opérations de traitement à chaud à l'aide d'agents de traitement gazeux et/ou liquides, sans arrêter ni refroidir la matière textile, dans des conditions isothermiques.

## Claims

1. A process for treating a textile material in rope form made of natural or synthetic fibers or mixtures of such fibers with a gaseous and/or a liquid treating agent in a jet dyeing apparatus wherein the textile rope to be treated is introduced into a vessel which can be tightly closed against the surrounding atmosphere and, in an endless form, is circulated therein at least for the duration of the treatment period, during which period the treating agent is circulated in the same direction, thereby effecting simultaneous action on the textile material, and wherein, instead of transporting the textile rope, during all of said treatment period, by circulation of the liquid treating agents with which the textile material is in contact and optionally in condition of exhausting, the advance of the textile rope is performed by means of the propulsion energy of a circulating gas, which comprises using, at least for a substantial part of the whole duration of the treatment period, in any case at the stage of a charging/preliminary treating operation and during an liquor exchange of different liquid treating agents, the kinetic energy, which is transmitted when a gas issuing under excess pressure from a nozzle or combination of nozzles in said apparatus impinges on the textile rope tangentially in the direction of motion of the rope, at least in substantial part, for the transport of the material rope into and through said apparatus, said gas being heated and due to its temperature being capable of effecting and maintaining affinity between the treating agent and the textile material.

2. A process as claimed in claim 1, wherein the material transport due to said gas- impingement is assisted mechanically with a driven roller or a roller system.

3. A process as claimed in claim 1 or 2, wherein the material transport due to said gas- impingement is assisted by circulating a liquid treating agent in the direction of material transport.

4. A process as claimed in claim 1 or 2, wherein the material transport by said gas- impingement is continued during discharging and re-charging of a liquid treating agent.

5. A process as claimed in claims 1 to 4, wherein the material transport is effected alternatively, from one successive different treatment stage to the next, by the circulating gas and/or by the liquid agent.

6. A process as claimed in claims 1 to 5, wherein air or nitrogen is used as the gas issuing under excess pressure.

7. A process as claimed in claims 1 to 5, wherein steam is used as the gas issuing under excess pressure.

8. A process as claimed in claim 7, wherein steam is used for simultaneously deaerating the textile rope and the treatment vessel, as well as for heating said rope and vessel to approximately the temperature of a subsequent wet treatment operation.

9. A process as claimed in claim 7 or 8, wherein steam of approximately the same temperature as that of a subsequent wet treatment operation is used.

10. A process as claimed in claims 7 to 9, wherein following the action of the steam on the textile rope an isothermal dyeing operation according to the batchwise exhaustion technique is performed.

11. A process as claimed in claims 7 to 10, wherein for dyeing according to the batchwise exhaustion technique with a dyeing liquor which is a liquid treatment agent containing a thermofixable dyestuff suitable for the respective fiber type, the textile rope to be dyed is deaerated with steam directly after the rope has been introduced into the dyeing vessel, or after a preliminary treatment in combination with the introduction of said textile rope in said dyeing vessel; and after having tightly closed said dyeing vessel against the surrounding atmosphere, said textile rope is heated to substantially the dyeing temperature with steam; then the entire amount of dyeing liquor, at substantially the dyeing temperature and under an excess pressure, is rapidly forced into the closed dyeing vessel containing steam, thereby contacting said liquor with said textile rope; and finally recirculation of said dyeing liquor and circulation of said textile rope is performed under substantially isothermal conditions under at least autogenous pressure.

12. A process as claimed in claims 1 to 11, wherein several heat treatment operations are carried out successively, each by means of a gaseous and/or a liquid treating agent, without a standstill and without cooling of the textile rope, under isothermal conditions.
